# DEMANDE DE BREVET EUROPEEN

(11) **EP 0 818 567 A1**
(43) Date de publication de la demande: **14.01.1998**
(21) Numéro de dépôt: 97401583.6
(22) Date de dépôt: 03.07.1997
(51) Int. Cl.: D02G 3/32

(54) **Fil composite pour la fabrication d'articles tricotés élastiques, et article de contention tricoté à l'aide d'un tel fil**

(30) Priorité: 12.07.1996 FR 9608778
(71) Demandeur: GSL Holding, 68300 Saint-Louis (FR)
(72) Inventeur: Ganzoni, Stefan, 4103 Bottmingen (CH); Bertheas, Alain, 42170 St. Just St.Rambert (FR); Lun, Bertrand, 42000 Saint-Etienne (FR)
(74) Mandataire: Casalonga, Axel

(57) **Abrégé**

Article élastique de contention/compression réalisé en structure tricot tramé avec un fil de trame 16 formé d'une âme en fil élastique à guipage par fil à microfibres et avec un fil de mailles 15 constitué par un fil composite comprenant, en combinaison, un fil élastique, un fil coton et un fil synthétique à microfibres, les microfibres du fil synthétique étant liées par entrelacement par intervalles, de préférence par jet d'air, avec le fil coton et avec le fil élastique, ce dernier étant allongé d'au moins 100%.

## Description

La présente invention se rapporte à un article élastique de contention/compression tricoté.

De façon conventionnelle, un article de contention/compression est caractérisé par le fait qu'il exerce un compression physique sur un membre extérieur du corps humain, cette compression pouvant être mesurée selon des méthodes normalisées, par exemple norme française AFNOR G 30.102 - Octobre 1986 (et autres normes telles que DIN en Allemagne, BSI en Grande-Bretagne, etc.). Ces méthodes de mesure donnent comme résultats des valeurs exprimées par exemple en mmHg ou hPa.

Il est généralement admis à l'heure actuelle qu'un bas, pour pouvoir être considéré comme étant un "bas de contention", doit exercer une compression minimale de 10 mmHg mesurée selon la norme AFNOR G. 30.102.

A l'heure actuelle, les articles tricotés de contention tels que des chaussettes et des bas sont le plus souvent tricotés uniquement à l'aide de fils synthétiques, ce qui présente notamment l'inconvénient de ne pas procurer de confort thermique satisfaisant à l'article tricoté. En effet, de tels articles tricotés n'assurent pas d'évacuation de la transpiration en été, d'où une sensation d'humidité, et ne créent pas de couche-tampon d'air assurant en hiver un effet d'isolation thermique, donc une protection contre le froid.

Il a également été proposé de réaliser de tels articles suivant une structure de tricot tramé, en utilisant un fil de trame élastique avec guipage coton et en formant les mailles à l'aide d'un fil synthétique notamment de polyamide. Le coton de fil de trame, majoritairement en contact avec la peau, absorbe certes la sueur, mais ne l'évacue pas, n'étant pas ou que peu en contact avec l'air extérieur. De plus, le coton ne participe pas, dans cette configuration, à la création d'un écran protecteur contre le froid.

La présente invention vise un article élastique de contention/compression tricoté offrant, outre un confort thermique amélioré, une grande douceur, un aspect esthétique original ainsi qu'une bonne adaptabilité longitudinale de l'article.

L'article élastique de contention/compression conforme à l'invention est réalisé en structure tricot tramé, avec un fil de trame formé d'une âme en fil élastique avec guipage par un fil synthétique à microfibres, par exemple un fil polyamide 20 dtex/20 brins, 33 dtex/34 brins, 44 dtex/34 brins ou 78 dtex/68 brins, et avec un fil de mailles constitué par un fil composite comprenant en combinaison, un fil élastique, un fil synthétique à microfibres et un fil coton, les microfibres du fil synthétique étant liées par entrelacement, par intervalles, avec le fil coton et avec le fil élastique, ce dernier étant allongé d'au moins 100%.

L'entrelacement par intervalles des microfibres du fil synthétique avec le fil coton et avec le fil élastique, assure la cohésion des trois matières constitutives, ce qui permet de tricoter ces trois matières simultanément et facilement, sous la forme d'un fil composite pouvant avoir un titre total assez faible en vue de l'obtention d'un article léger.

De préférence, le fil élastique est allongé d'au moins 200%, avantageusement entre 200 et 300% et plus particulièrement entre environ 215 et 265% lors dudit entrelacement par intervalles.

Suivant un mode de réalisation préféré, les trois fils constituant le fil composite sont entrelacés par intervalles par jets d'air, par passage des trois fils constitutifs du fil composite, le fil élastique étant allongé, dans une machine d'entrelacement de fils de type connu en soi, comportant une buse d'air agissant tangentiellement, avec effet de résonance, sur les fils à assembler.

De préférence, les fils constitutifs du fil composite sont assemblés par entrelacement à des intervalles inférieurs à 4 cm, et plus particulièrement à des intervalles inférieurs à 2 cm dans le cas de fils composites pour le tricotage d'articles de contention, formés par exemple d'un fil élastique de 22 ou 44 dtex, d'un fil coton peigné Nm 80 à Nm 224 et d'un fil polyamide à microfibres de 20 à 78 dtex.

En se référant aux dessins schématiques annexés, on va décrire ci-après plus en détail le fil composite utilisé dans l'article tricoté suivant l'invention, son procédé de fabrication ainsi qu'une structure de tricot tramé pouvant être réalisée avec utilisation d'un tel fil composite; sur les dessins :
la figure 1 est une photographie agrandie d'un fil composite, le fil élastique étant détendu;
la figure 2 représente le procédé de fabrication du fil composite suivant la figure 1;
la figure 3 représente une structure de tricot tramé conforme à l'invention, réalisée à l'aide d'un tel fil composite;
la figure 4 représente le principe d'un fil de trame guipé utilisé dans le tricot de la figure 3.

Le fil composite tel qu'illustré par la figure 1 se compose d'un fil élastique 1, en caoutchouc naturel ou synthétique, d'un fil coton 2 et d'un fil synthétique 3 à microfibres, notamment en polyamide. Les trois fils 1, 2, 3 sont assemblés sous la forme d'un fil composite par entrelacement des microfibres du fil 3, par intervalles, avec le fil élastique 1 et le fil coton 2, cet entrelacement étant réalisé alors que le fil élastique 1 est allongé d'au moins 100% et de préférence d'au moins 200%. Tel que cela apparaît clairement sur la figure 1, l'entrelacement des microfibres du fil 3 avec les deux autres fils 1 et 2 n'a lieu que par intervalles, aux points 4. On reconnaît par ailleurs sur la figure, que le fil à microfibres 3 est gonflé entre les points d'entrelacement 4, ce qui apparaît particulièrement lorsque le fil élastique 1 est détendu, comme c'est le cas sur la figure 1, le fil coton 2 décrivant alors une forme ondulée.

Selon la figure 2, la fabrication du fil composite illustré par la figure 1 s'effectue sur une machine d'entrelacement par jet d'air communément appelée machine d'assemblage ou machine de guipage par jet d'air. De telles machines qui sont commercialisées par exemple par les Sociétés ICBT, FADIS ou JUIDICI présentent la particularité de comporter une buse à jet d'air telle que commercialisée par exemple par la Société HEBERLEIN, produisant un jet d'air orienté tangentiellement par rapport au fil en mouvement, agissant avec effet de résonance.

Pour la réalisation du fil composite à partir des trois fils 1, 2 et 3, on retire le fil élastique 1 d'une réserve par un premier dispositif d'appel 7 à entraînement positif, par exemple un rouleau en contact avec l'enroulement d'une bobine de réserve 6, tournant à une vitesse circonférentielle ωl, pour le fair passer ensuite sur un deuxième dispositif d'appel 8 à entraînement positif, par exemple un rouleau, tournant à une vitesse circonférentielle ω2 supérieure à ω1. En même temps que le fil 1 qui subit ainsi, entre les dispositifs d'appel 7 et 8, un allongement correspondant à la différence des vitesses ω1 et ω2, on retire, par le dispositif d'appel 8, de deux réserves 9 et 10, respectivement le fil 2 et le fil 3, les trois fils 1, 2 et 3 passant du deuxième dispositif d'appel 8 sur un troisième dispositif d'appel 11 à entraînement positif, par exemple un rouleau, animé d'une vitesse circonférentielle ω3 supérieure à ω2. Du dispositif d'appel 11, les trois fils passent, à travers la buse à jet d'air 5, sur un quatrième dispositif d'appel 12 à entraînement positif, par exemple un rouleau tournant à une vitesse circonférentielle ω4 supérieure à ω3, avant que le fil composite réalisé dans la buse à jet d'air 5 par assemblage des trois fils 1, 2, 3, par entrelacement par intervalles des microfibres du fil 3 avec les fils 1 et 2, soit enroulé sur une bobine 13 par un dispositif d'entraînement positif 14, par exemple un rouleau en contact avec l'enroulement de la bobine 13, tournant à une vitesse circonférentielle ω5 inférieure à ω4. De préférence, les rapports de vitesse ω1 à ω5 peuvent être choisis dans le cas d'exemple d'un fil composite composé de
- un fil élastique 1 de caoutchouc synthétique de 22 ou 44 dtex
- un fil coton peigné 2 de Nm 159 ou Nm 120, et
- un fil polyamide 3 à microfibres de 44 dtex/34 brins FT, dans les plages données ci-après :$\text{2,15 <} \frac{\text{ω2}}{\text{ω1}} \text{< 2,65}$$\text{1,15 <} \frac{\text{ω3}}{\text{ω2}} \text{< 1,07}$$\text{1,20 <} \frac{\text{ω4}}{\text{ω3}} \text{< 1,40}$$\text{0,880 <} \frac{\text{ω5}}{\text{ω4}} \text{< 0,997}$

La figure 3 illustre très schématiquement une structure de tricot tramé d'article de contention conforme à l'invention, en particulier de bas ou chaussette, réalisée avec un fil composite suivant la figure 1 pour les mailles 15 et avec une trame 16 qui sera décrite plus en détail avec référence à la figure 4. La figure 3 représente la face interne du tricot tramé, c'est-à-dire la face qui, lors de l'utilisation (au porter) se trouve en contact avec la peau, la face externe étant en contact avec l'air ambiant.

On a indiqué par "a" les zones orientées vers l'extérieur, c'est-à-dire non en contact avec la peau, et en "b" les zones en contact avec la peau. Le coton du fil composite étant en contact avec la peau uniquement dans les zones b, donc très ponctuellement, absorbe la sueur de la surface cutanée. Par capillarité, cette humidité se propage sur la totalité du fil coton. Ce dernier, disposé majoritairement sur la face externe du tricot, composée essentiellement de fils de mailles, assure efficacement l'évaporation de la transpiration. On obtient de ce fait un confort optimal en été.

De plus, les fibrilles du fil coton et les filaments unitaires du fil à microfibres des mailles créent un écran protecteur contre les courants d'air froid en hiver, constituant une couche tampon d'air qui isole les jambes de l'air ambiant, ce qui assure un bon confort en hiver.

La figure 4 représente un mode de réalisation préféré du fil de trame 16 du tricot tramé selon la figure 3. Le fil de trame 16 comprend une âme 17 constituée par un fil élastique, en caoutchouc naturel ou synthétique, entouré d'un double guipage, à savoir un guipage intérieur 18 dans un sens et d'un guipage extérieur 19 dans le sens contraire, constitué d'un fil à microfibres, par exemple un fil polyamide 20 dtex/20 brins, 33 dtex/34 brins, 44 dtex/34 brins ou 78 dtex/68 brins.

Ce double guipage avec guipage extérieur par microfibres a pour but de rendre le porter agréable, dans le cas d'articles de contention développant un niveau de pression élevé. En effet, le contact de la face interne du tricot avec la peau se faisant essentiellement avec les trames (zones A selon la figure 3), le contact avec la peau est assuré, pour la trame, par une surface recouverte de microfibres. Celà assure un contact en douceur, important en particulier pour des articles de contention à pression élevée, dans la mesure où il facilite l'enfilage des articles, par exemple dans le cas de bas ou de chaussettes.

Il va de soi que le mode de réalisation représenté et décrit n'a été donné qu'à titre d'exemple illustratif et non limitatif et que de nombreuses modifications et variantes sont possibles dans le cadre de l'invention.

Ainsi, le fil composite peut être réalisé en particulier avec des titres différents des fils élémentaires, des variations étant possibles dans ce cas en ce qui concerne les rapports de vitesses au cours des différents stades d'assemblage du fil, pour permettre une adaptation optimale aux conditions d'utilisation (tricotage) du fil. Le fil synthétique 3 à microfibres pourrait également être constitué par des matières synthétiques autres que le polyamide.

## Revendications

1. Article élastique de contention/compression tricoté, caractérisé par le fait qu'il est réalisé en structure tricot tramé avec un fil de trame (16) formé d'une âme (17) en fil élastique à guipage (19) par fil à microfibres et avec un fil de mailles (15) constitué par un fil composite comprenant, en combinaison, un fil élastique (1), un fil coton (2) et un fil synthétique (3) à microfibres, les microfibres du fil synthétique (3) étant liées par entrelacement par intervalles (4) avec le fil coton (2) et avec le fil élastique (1), ce dernier étant allongé d'au moins 100%.

2. Article suivant la revendication 1, caractérisé par le fait que les microfibres du fil synthétique (3) sont liées avec le fil coton (2) et avec le fil élastique (1), ce dernier étant allongé d'au moins 200%.

3. Article suivant la revendication 2, caractérisé par le fait que les microfibres du fil synthétique (3) sont liées avec le fil coton (2) et avec le fil élastique (1), ce dernier étant allongé entre 200 et 300%.

4. Article suivant la revendication 3, caractérisé par le fait que les microfibres du fil synthétique (3) sont liées avec le fil coton (2) et avec le fil élastique (1), ce dernier étant allongé entre 215 et 265%.

5. Article suivant l'une quelconque des revendications précédentes, caractérisé par le fait que les microfibres du fil synthétique (3) sont liées par entrelacement par intervalles par jet d'air avec le fil coton (2) et avec le fil élastique (1).

6. Article suivant l'une quelconque des revendications précédentes, caractérisé par le fait que les microfibres du fil synthétique (3) sont liées avec le fil coton (2) et avec le fil élastique (1) par entrelacement à des intervalles inférieurs à 4 cm, le fil élastique (1) étant allongé.

7. Article suivant la revendication 6, caractérisé par le fait que les microfibres du fil synthétique (3) sont liées avec le fil coton (2) et avec le fil élastique (1) par entrelacement à des intervalles inférieurs à 2 cm.
